# DEMANDE DE BREVET EUROPEEN

(11) **EP 0 953 383 A1**
(43) Date de publication de la demande: **03.11.1999**
(21) Numéro de dépôt: 99400958.7
(22) Date de dépôt: 20.04.1999
(51) Int. Cl.: B08B 7/00, B08B 9/08

(54) **Procédé et dispositif de traitement de la surface interne d'une bouteille de gaz**

(30) Priorité: 28.04.1998 FR 9805299
(71) Demandeur: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Ronge, Catherine, 75013 Paris (FR); Boucheron, Daniel, 78150 Le Chesnay (FR); France, Robert, Joliet, IL 60435 (US)
(74) Mandataire: Vesin, Jacques

(57) **Abrégé**

Le procédé de traitement de la surface interne d'une bouteille de gaz comporte les étapes suivantes :
a) on introduit un faisceau laser de traitement incident à l'intérieur d'une bouteille au travers de son goulot, sensiblement suivant l'axe de la bouteille ;
b) on dévie le faisceau laser dans la bouteille vers la surface interne de la bouteille ;
c) on provoque une rotation relative entre la bouteille et le faisceau laser dévié sensiblement autour de l'axe de la bouteille ; et
d) on provoque un déplacement relatif entre la bouteille et le faisceau laser dévié afin de balayer l'essentiel de la surface interne de la bouteille avec le faisceau laser dévié.

Le dispositif de traitement d'une bouteille est adapté pour mettre en oeuvre les étapes du procédé.

## Description

La présente invention concerne un procédé et un dispositif de traitement de la surface interne d'une bouteille de gaz. Elle concerne en outre une bouteille de gaz dont la surface interne a été traitée par le procédé.

Les bouteilles destinées au stockage de gaz sont constituées d'un matériau, généralement métallique, compatible avec les caractéristiques du gaz stocké.

Les spécifications actuelles concernant le stockage en bouteille de gaz de haute pureté requièrent des niveaux d'impuretés gazeuses ou métalliques très faibles dans les bouteilles. Ces niveaux peuvent atteindre quelques parties par billions, voire quelques parties par trillions, selon la nature du gaz.

Afin d'assurer des niveaux d'impuretés aussi bas que possible, il est connu de réaliser un traitement de la surface interne de la bouteille, notamment en vue de réduire les interactions entre le gaz et la surface. Ces interactions sont en effet sources de pollution du gaz et de dégradation de la bouteille.

Plusieurs techniques de préparation des bouteilles ont jusqu'à maintenant été exploitées. On connaît par exemple :
- le nettoyage chimique ou électroneutralisation supprimant les sites actifs de la surface interne, ce nettoyage pouvant être effectué dans un bain à ultrasons;
- le polissage mécanique (microbillage, rodage, sablage, ...) et le polissage électrochimique éliminant les stries et défauts d'arrachement ;
- le dépôt chimique ou dépôt en phase vapeur, recouvrant la surface interne de la bouteille d'une couche protectrice chimiquement plus adaptée au gaz ; et
- la passivation permettant de rendre la paroi chimiquement inerte.

Ces techniques de préparation sont efficaces à différents niveaux, notamment en ce qui concerne l'amélioration de la rugosité ou de la propreté, l'élimination des impuretés, la réduction du taux de dégazage.

Il est possible d'atteindre des états de surface de bonne qualité avec des méthodes classiques de traitement. Il est toutefois nécessaire pour cela de multiplier les opérations de traitement et de combiner plusieurs méthodes pour compenser les inconvénients résultant de chacune d'elles. Cela induit un coût de revient par bouteille élevé et des temps de traitement longs.

Une technique de polissage mécanique consiste par exemple à effectuer un microbillage de la surface interne de la bouteille.

A cet effet, la bouteille est disposée verticalement avec le goulot dirigé vers le bas. Une canne d'amenée des billes de verre et de projection de celles-ci est introduite dans la bouteille suivant son axe. La bouteille étant entraînée en rotation autour de son axe, les billes de verre sont projetées contre la surface interne de la bouteille depuis l'extrémité de la canne. La canne est déplacée axialement suivant la longueur de la bouteille afin d'assurer un traitement de la bouteille sur toute sa longueur.

Cette technique de polissage, de même que les autres techniques de polissage, présentent l'inconvénient de créer des microcavités à la surface du métal écrasé, susceptibles de piéger des impuretés pouvant contaminer le gaz contenu dans la bouteille.

Les traitements de bouteille par nettoyage chimique mettent en oeuvre successivement des lavages en bains acides, puis basiques, suivis, à chaque étape, de rinçages à l'eau désionisée et enfin, un séchage des bouteilles. Les durées de traitement peuvent ainsi atteindre plusieurs heures par bouteille, et engendrer des consommations de produits importantes. Ces traitements nécessitent des installations lourdes notamment pour le recyclage des eaux de rinçage.

Le nettoyage chimique à ultrasons consiste en une succession d'immersions des bouteilles dans des bains de natures différentes en présence d'ultrasons.

La première phase comprend l'immersion des bouteilles dans un bain de lessive à base d'acide phosphorique à une température de 50°C à 70°C en présence d'ultrasons.

Dans une seconde phase, les bouteilles sont rincées avant d'être séchées dans un flux d'azote filtré maintenu à environ 60°C.

La phase de rinçage comporte une première étape de deux immersions successives dans deux cuves emplies d'eau.

Les bouteilles sont ensuite mises en présence de trichlorotrifluoroéthane.

Le document EP-A-0.753.380 décrit un procédé de traitement d'un récipient pour gaz sous pression mettant en oeuvre une succession d'étapes du type de celles évoquées plus haut.

De même, le document FR-A-1.603.506 décrit un procédé de façonnage mécanique de la surface interne de pièces creuses.

Enfin, EP-B-0.380.387 décrit un dispositif de nettoyage d'une surface mettant en oeuvre un faisceau laser. Toutefois, ce dispositif n'est mis en oeuvre que pour des surfaces facilement accessibles, du fait de l'utilisation d'une pièce à main pour l'orientation du faisceau laser. Ainsi, le dispositif ne peut pas être utilisé pour traiter l'intérieur d'une bouteille.

Les méthodes décrites ci-dessus ont toutes pour inconvénient d'apporter des éléments nouveaux sur la surface interne de la bouteille (par exemple : dépôt de silice lors de microbillage, des traces d'acides et de bases) qui constituent autant d'impuretés supplémentaires. Les traitements couramment employés par les centres de conditionnement associent une phase de microbillage à une phase ultérieure de traitement au perchloroéthylène afin de supprimer les graisses (hydrocarbures) et les dépôts laissés par le microbillage. En raison des nouvelles réglementations sur les solvants, ce produit ne pourra bientôt plus être utilisé.

L'invention a pour but de proposer un procédé et un dispositif de traitement de la surface interne d'une bouteille de gaz, qui soit facile et rapide à mettre en oeuvre, tout en garantissant un traitement satisfaisant de la surface interne de la bouteille.

A cet effet, l'invention a pour objet un procédé de traitement de la surface interne d'une bouteille de gaz caractérisé en ce qu'il comporte les étapes suivantes :
a) on introduit un faisceau laser de traitement incident à l'intérieur d'une bouteille au travers de son goulot, sensiblement suivant l'axe de la bouteille ;
b) on dévie le faisceau laser dans la bouteille vers la surface interne de la bouteille ;
c) on provoque une rotation relative entre la bouteille et le faisceau laser dévié sensiblement autour de l'axe de la bouteille ; et
d) on provoque un déplacement relatif entre la bouteille et le faisceau laser dévié afin de balayer l'essentiel de la surface interne de la bouteille avec le faisceau laser dévié.

Suivant des modes particuliers de mise en oeuvre, le procédé comporte l'une ou plusieurs des caractéristiques suivantes :
- à l'étape d) de déplacement relatif entre la bouteille et le faisceau laser, on effectue deux balayages successifs de l'essentiel de la surface interne de la bouteille, le premier balayage par le faisceau laser produisant une pulvérisation de la couche superficielle de la surface interne de la bouteille sous l'action d'une onde de choc non thermique, suivi d'un second balayage par le faisceau laser produisant un effet thermique à la surface de la bouteille, conduisant à une refusion superficielle de celle-ci ;
- le déplacement relatif comporte un déplacement relatif en translation du faisceau laser dévié par rapport à la bouteille sensiblement suivant l'axe de la bouteille ;
- le déplacement relatif comporte une modification de l'angle de déviation du faisceau laser dévié par rapport à l'axe de la bouteille ;
- l'on procède à l'injection d'un gaz de nettoyage à l'intérieur de la bouteille lors du balayage de sa surface interne par le faisceau laser dévié ;
- l'on aspire en continu le gaz de nettoyage injecté à l'intérieur de la bouteille ; et
- l'on projette au point d'impact du faisceau laser dévié sur la bouteille un amalgame de métaux de protection.

L'invention a en outre pour objet une bouteille de gaz, caractérisée en ce qu'elle comporte une surface interne traitée par le procédé décrit ci-dessus.

L'invention a également pour objet un dispositif de traitement de la surface interne d'une bouteille de gaz, caractérisé en ce qu'il comporte :
a) des moyens d'introduction d'un faisceau laser incident à l'intérieur d'une bouteille au travers de son goulot, sensiblement suivant l'axe de la bouteille ;
b) des moyens de déviation du faisceau laser dans la bouteille vers la surface interne de la bouteille ;
c) des moyens d'établissement d'une rotation relative entre la bouteille et le faisceau laser dévié sensiblement autour de l'axe de la bouteille ; et
d) des moyens de déplacement relatif entre la bouteille et le faisceau laser dévié afin de balayer l'essentiel de la surface interne de la bouteille avec le faisceau laser dévié.

Suivant des modes particuliers de réalisation, le dispositif comporte l'une ou plusieurs des caractéristiques suivantes :
- il comporte des moyens pour effectuer, lors du déplacement relatif entre la bouteille et le faisceau laser, deux balayages successifs de l'essentiel de la surface interne de la bouteille, un premier balayage par le faisceau laser produisant une pulvérisation de la couche superficielle de la surface interne de la bouteille sous l'action d'une onde de choc non thermique, suivi d'un second balayage par le faisceau laser produisant un effet thermique à la surface de la bouteille, conduisant à une refusion superficielle de celle-ci ;
- lesdits moyens de déplacement relatif comportent des moyens de déplacement relatif en translation du faisceau laser dévié par rapport à la bouteille sensiblement suivant l'axe de la bouteille ;
- lesdits moyens de déplacement relatif comportent des moyens de modification de l'angle de déviation du faisceau laser dévié par rapport à l'axe de la bouteille ;
- les moyens de modification de l'angle de déviation du faisceau laser comporte un prisme articulé autour d'un axe sensiblement perpendiculaire à l'axe de la bouteille, lequel prisme est disposé pour recevoir le faisceau incident par une face d'entrée et renvoyer le faisceau dévié par une face de sortie ;
- le prisme est à base triangulaire, et sa troisième face, complémentaire aux faces d'entrée et de sortie du faisceau laser, comporte un revêtement à fort coefficient de réflexion ;
- le prisme est à base triangulaire, et sa troisième face, complémentaire aux faces d'entrée et de sortie du faisceau laser, est accouplée à un miroir, dont la face réfléchissante est dirigée vers l'intérieur du prisme ;
- le prisme est à base triangulaire, et sa troisième face, complémentaire aux faces d'entrée et de sortie du faisceau laser, est accouplée à un miroir, dont la face réfléchissante est dirigée vers l'extérieur du prisme ;
- il comporte des moyens d'injection d'un gaz de nettoyage à l'intérieur de la bouteille lors du balayage de sa surface interne par le faisceau laser dévié ;
- il comporte des moyens d'aspiration en continu du gaz de nettoyage injecté à l'intérieur de la bouteille ; et
- il comporte des moyens de projection d'un amalgame de métaux de protection au point d'impact du faisceau laser dévié sur la bouteille.

L'invention sera mieux comprise à la lecture de la description qui va suivre, donnée uniquement à titre d'exemple, et faite en se référant aux dessins sur lesquels :
- La figure 1 est une vue schématique en élévation du dispositif de traitement selon l'invention ;
- La figure 2 est une vue en élévation à plus grande échelle de la tête de traitement du dispositif de la figure 1 ;
- La figure 3 est une vue schématique à plus grande échelle du prisme de la tête de traitement de la figure 2 ;
- Les figures 4A à 4C sont des vues schématiques montrant le trajet d'un faisceau laser pour différentes positions d'un prisme de déviation, dont une des faces est recouverte d'un revêtement à fort coefficient de réflexion ;
- La figure 5 est une vue en coupe longitudinale partielle d'une bouteille en cours de traitement, dans laquelle la tête de traitement est représentée dans trois positions distinctes ;
- Les figures 6A à 6C sont des vues schématiques montrant le trajet d'un faisceau laser pour différentes positions d'un prisme de déviation, dont une des faces est accolée à la face réfléchissante d'un miroir ;
- Les figures 7A à 7D sont des vues schématiques montrant le trajet d'un faisceau laser pour différentes positions d'un prisme de déviation, dont une des faces est occultée par un miroir dont la face réfléchissante est opposée au prisme ;
- Les figures 8A à 8D sont des vues schématiques montrant le trajet d'un faisceau laser pour différentes positions d'un prisme de déviation associé à un miroir analogue à celui des figures 7A à 7C et comportant en outre une lame mince de protection de la face réfléchissante du miroir; et
- Les figures 9A et 9B sont des images réalisées par un microscope électronique à balayage de la surface interne d'une bouteille, respectivement non traitée et traitée par le procédé selon l'invention.

Le dispositif de traitement de bouteilles de gaz, représenté sur la figure 1, comporte essentiellement, sur une embase 10, des moyens 12 de déplacement en translation d'une bouteille B suivant son axe longitudinal X-X, des moyens 14 de mise en rotation de la bouteille autour de son axe, et des moyens 16 de balayage de la surface interne de la bouteille avec un faisceau laser de traitement 17.

L'embase 10 constitue un socle horizontal et comporte deux rails parallèles 18. Ces rails sont destinés au guidage d'un chariot 20 de support horizontal de la bouteille B et de transport de celle-ci.

Les moyens 12 de déplacement en translation comportent un groupe motoréducteur 22 associé à des moyens d'entraînement non représentés adaptés pour assurer un déplacement en translation du chariot 20 suivant les rails parallèles 18.

Les moyens 14 de mise en rotation de la bouteille B autour de son axe X-X sont portés par le chariot 20. Il comporte un tambour 24 à axe horizontal à l'intérieur duquel la bouteille B est montée rotative. Le tambour 24 comporte, à chaque extrémité, une bride 26 de serrage de la bouteille afin d'assurer son entraînement en rotation.

La partie tournante du tambour 24 est reliée, par des moyens d'engrènement non représentés, à un bloc motoréducteur d'entraînement 28.

Les moyens 16 de balayage à l'aide du faisceau laser comportent un laser de puissance 30, par exemple un laser solide YAG Nd émettant dans le proche infrarouge. Sa longueur d'onde d'émission est de 1,064 microns. Ce laser fonctionne en régime continu ou impulsionnel et est adapté pour produire des impulsions de 500 mJ à 30 Hz, voire 100 Hz. Le diamètre du faisceau laser est de 6 mm.

Les lasers à gaz CO₂ et les lasers à excimères peuvent également être utilisés pour ce type de traitement.

La durée d'une impulsion est ajustable entre 10 et 30 nanosecondes.

Les moyens 16 comportent en outre un ensemble optique 32 de guidage et de déviation du faisceau laser 17 émis par le laser 30.

Cet ensemble optique 32 comporte une canne optique 34 supportée horizontalement suivant l'axe X-X de la bouteille par une console 36 fixée à l'extrémité du rail de guidage entre le laser 30 et la bouteille B.

La canne optique 34 comporte une enveloppe cylindrique 37, définissant un passage axial pour le faisceau laser 17. L'enveloppe cylindrique 37 a un diamètre externe de 21 mm pour permettre son introduction dans le goulot de la bouteille B dont le diamètre est de 22 mm.

Les moyens 16 comportent à l'extrémité de sortie du faisceau laser une tête de traitement 38, appelée tête de canne, portée par une extrémité de la canne 34. La tête 38 est représentée à plus grande échelle sur les figures 2 et 5.

La canne optique 34 comporte à son autre extrémité par laquelle entre le faisceau laser, un bloc de connexion 40 pour des conduites d'acheminement et d'évacuation d'un gaz de nettoyage servant également à l'inertage et à l'évacuation des poussières. Celui-ci circule au travers de la canne 34 jusqu'à la tête de traitement 38 et depuis celle-ci, par l'intermédiaire d'un ensemble de conduites qui seront décrites en regard de la figure 2.

La tête de traitement 38 comporte, comme représenté sur la figure 2, un organe de déviation optique 42 articulé à l'extrémité de sortie de la canne 34. Différents modes de réalisation de l'organe 42 seront décrits en regard des figures suivantes.

Cet organe optique 42 comporte essentiellement un prisme 43 de déviation du faisceau laser. Le prisme est articulé autour d'un axe horizontal 44 disposé transversalement à l'axe de la canne 34. L'axe 44 est supporté par deux bras parallèles 46 de l'extrémité de l'enveloppe cylindrique 37 présentant une forme de fourche 48. Ainsi, l'organe optique 42 est reçu dans l'espace délimité par la fourche 48.

De plus, l'enveloppe cylindrique 37 est traversée par une tige d'actionnement non représentée dont une extrémité est reliée à l'organe de déviation optique 42 et dont l'autre extrémité est reliée à un moyen de commande, par exemple un vérin.

L'ensemble des conduites d'acheminement et d'évacuation du gaz de nettoyage est reçu à l'intérieur de l'enveloppe cylindrique 37 de la canne optique.

Cet ensemble de conduites comporte une conduite d'évacuation 50 dont le diamètre intérieur est très légèrement inférieur au diamètre de l'enveloppe cylindrique 37. Cette conduite d'évacuation 50 s'achève dans la tête de traitement à quelques centimètres en arrière de l'organe de déviation optique 42. Entre l'extrémité de la conduite 50 et l'organe de déviation optique 42 est prévue une échancrure inférieure 52. Cette dernière est destinée à la collecte des impuretés transportées par le gaz de nettoyage.

Une première conduite 54 d'acheminement du gaz de nettoyage vers l'organe optique 42 s'étend à l'intérieur de la conduite d'évacuation 50. La conduite 54 se prolonge au-delà de l'extrémité de la conduite 50 et s'achève immédiatement en arrière de l'organe de déviation optique 42.

La conduite 54 est en outre destinée à conduire le faisceau laser 17 jusqu'à l'organe de déviation optique 42. Elle a, à cet effet, un diamètre suffisant pour le passage du faisceau laser 17.

Une seconde conduite d'alimentation 56 s'étend à l'intérieur de la conduite 50 parallèlement à la première conduite 54. La conduite 56 se prolonge jusqu'au niveau de l'organe optique 42. Elle aboutit suivant une buse de projection 58 dans une chambre où le gaz se répartit parallèlement à chaque face latérale de l'organe optique 42.

Avantageusement, la section libre de la conduite d'évacuation 50 est supérieure au total des sections des conduites d'alimentation 54 et 56. Plus, précisément, la section offerte au passage du gaz dans la conduite d'évacuation 50 est supérieure à la section offerte au passage du gaz lors de son acheminement jusqu'à l'organe de déviation optique 42.

Les extrémités arrières des conduites 50, 54 et 56 sont reliées au bloc d'alimentation 40. Ce dernier comporte des moyens de connexion des conduites 54 et 56 sur une source filtrée d'alimentation en gaz de nettoyage, avantageusement un gaz inerte et par exemple de l'azote. L'extrémité de la conduite d'évacuation 50 est reliée à une pompe à vide créant par aspiration une dépression de 100 mbars dans la bouteille B.

Dans l'exemple de la figure 2, l'organe de déviation optique 42 est constitué par un prisme droit dont la base est constituée par un triangle rectangle isocèle. Le prisme est représenté à plus grande échelle sur la figure 3. Il est réalisé dans un matériau d'indice élevé, par exemple du LaSF9, dont l'indice n est égal à 1,82 pour une longueur d'onde de 1064 mm.

Dans le mode de réalisation décrit, l'axe d'articulation 44 passe par le prisme au voisinage de l'hypoténuse à proximité de l'un des sommets.

En variante, et comme représenté sur la figure 3, l'axe d'articulation, noté 44', est prévu au voisinage de l'angle droit et passe à l'extérieur du prisme.

Dans le mode de réalisation décrit aux figures 1 à 3, l'hypoténuse du prisme est recouverte d'un revêtement à fort coefficient de réflexion (Rmax), par exemple un diélectrique disponible commercialement auprès de fournisseurs d'optiques pour application laser.

Les deux autres faces du prisme sont recouvertes d'un revêtement anti-réfléchissant afin d'améliorer le rendement de la transmission.

Ainsi, comme représenté sur la figure 3, le faisceau incident pénètre dans le prisme par une face d'entrée notée 60 et ressort du prisme par une face de sortie 62 après une réflexion sur l'hypoténuse du prisme, notée 64.

Sur cette figure, le prisme a l'hypoténuse disposée parallèlement au faisceau laser incident, noté I, de sorte que le faisceau laser ne subit aucune déviation lors du passage dans le prisme et ressort parallèlement au faisceau incident.

Les figures 4A à 4C illustrent la déviation du faisceau laser dans diverses directions du plan lors du basculement du prisme autour de l'axe d'articulation 44.

En effet, comme représenté sur les figures 3 et 4A, le faisceau incident, noté I, ressort sous forme d'un faisceau parallèle noté S, lorsque l'hypoténuse du prisme est parallèle au faisceau incident I.

Sur la figure 4B, le prisme est incliné de 45°, dans le sens de la flèche F4, par rapport à sa position de la figure 4A, de sorte que le faisceau laser est dévié après réflexion sur l'hypoténuse d'un angle de 90°.

Lorsque le prisme est basculé d'un angle dépassant 45°, comme représenté sur la figure 4C, le faisceau laser est dévié d'un angle supérieur à 90°. Les faisceaux I et S définissent alors un angle aigu inférieur à 90°.

On comprend ainsi que le décalage angulaire continu du prisme permet d'assurer une déviation continue du faisceau laser sortant et ainsi un balayage du plan perpendiculaire à la face de sortie du prisme à l'aide du faisceau laser dévié.

Le fonctionnement du dispositif va maintenant être décrit en regard de la figure 5.

Afin d'assurer le traitement complet de la surface interne d'une bouteille, on introduit à l'intérieur de celle-ci la tête de traitement 38. A cet effet, la canne 34 est partiellement introduite par le goulot de la bouteille suivant l'axe X-X de celle-ci.

Lors du traitement, le goulot de la bouteille est muni d'un organe d'étanchéité 70 percé d'une ouverture 72 pour le passage de la canne optique 34.

Comme représenté sur la figure 5, la bouteille de gaz comporte essentiellement trois parties successives constituées d'un fond F, d'une paroi latérale cylindrique L et un col C prolongé par le goulot extérieurement fileté de la bouteille.

Afin d'assurer un balayage complet de la surface interne de la bouteille, celle-ci est mise en rotation suivant son axe de rotation X-X sous l'action du tambour 24 entraîné par le bloc motoréducteur 28. Ainsi, s'établit un déplacement relatif en rotation entre la bouteille B et le faisceau laser dévié.

Pour le traitement du fond F de la bouteille, le prisme est initialement disposé dans sa position de la figure 4A, c'est-à-dire avec l'hypoténuse parallèle au faisceau laser incident. Le prisme est alors dans la position notée P1 de la figure 5. Dans cette position initiale, le faisceau laser assure le traitement du centre du fond F.

La bouteille étant toujours entraînée en rotation, le prisme est progressivement déplacé angulairement, de sorte que l'extrémité du faisceau dévié décrit une spirale sur le fond F. Le basculement du prisme est effectué suffisamment lentement afin de garantir un balayage complet du fond F.

Pour le traitement de la paroi latérale L de la bouteille, le prisme est disposé, basculé de 45°, dans sa position de la figure 4B. De ce fait, le faisceau dévié définit un angle de 90° avec le faisceau incident. La bouteille étant entraînée en rotation, et la tête de traitement étant dans sa position intermédiaire P2, la bouteille est déplacée en translation à vitesse constante suivant son axe X-X. Le faisceau laser dévié effectue ainsi un balayage de la paroi latérale L suivant une hélice à pas constant.

La vitesse de déplacement en translation de la bouteille est choisie de sorte que le pas de l'hélice est inférieur à la largeur du faisceau laser dévié.

Pour le traitement du col C, la tête de traitement est placée dans la position P3 dans la zone de liaison du col C à la paroi latérale L. Le déplacement en translation de la bouteille est stoppé et seule la rotation de la bouteille est maintenue.

Afin d'assurer le balayage du col par le faisceau dévié, le prisme est progressivement basculé d'un angle supérieur à 45°, jusqu'à ce que le faisceau dévié atteigne le goulot de la bouteille. Le faisceau laser décrit alors sur le col C une hélice de diamètre variable.

Le traitement est effectué de façon à obtenir un taux de recouvrement des impacts laser pouvant aller jusqu'à 10.

Le traitement effectué sur toute la surface interne consiste à pulvériser la couche de matériau indésirable par un premier passage du faisceau laser. Le laser de puissance, délivrant des impulsions laser courtes (quelques nanosecondes à quelques dizaines de nanosecondes), avec une puissance de crête élevée (quelques mégawatts à quelques dizaines de mégawatts) favorise l'efficacité du traitement. En effet, la couche d'oxyde subit un choc énergétique et est pulvérisée sans avoir à échauffer inconsidérément la surface puisque la puissance moyenne n'excède pas quelques watts. Un effet mécanique se substitue dans ce cas à un effet thermique de vaporisation.

Un lissage de la surface est obtenu par un second passage, dans les mêmes conditions du faisceau laser ayant les mêmes caractéristiques. Les impuretés présentes sur la surface ayant été évacuées, ce second balayage par le faisceau laser produit un effet thermique conduisant à une refusion de la surface et donc à un lissage de celle-ci. Ce lissage est conduit jusqu'à diminution de la rugosité jusqu'à une échelle submicrométrique.

Pendant tout le traitement de la surface intérieure de la bouteille, du gaz inerte est continuement acheminé par les conduites 54 et 56 jusqu'à l'organe de déviation optique 42. Le gaz inerte émanant des conduites 54 et 56 assure un refroidissement et une protection des faces du prisme.

Le gaz inerte insufflé dans la bouteille est recueilli par la conduite d'évacuation 50. Le gaz inerte ainsi aspiré achemine avec lui les résidus métalliques et les impuretés décrochées de la paroi lors du traitement par le faisceau laser. Ces résidus et impuretés sont des poussières générées par la pulvérisation de la couche d'oxyde et des contaminants de la surface par exemple issus des lubrifiants provenant de la fabrication de la bouteille. Leur évacuation évite la destruction des surfaces optiques par claquage des poussières en présence de la forte densité de champ électrique du faisceau laser.

La dépression de -100 mb provoquée par la pompe à vide assure une évacuation fiable des déchets. De plus, la grande section relative de la conduite 50 garantit une évacuation satisfaisante.

Sur les figures 6A à 6C, est représentée une variante de réalisation de l'organe de déviation optique 42. Il comporte un prisme 80 dont chacune des faces est recouverte d'un revêtement anti-réfléchissant. Un miroir 82 est disposé suivant l'hypoténuse du prisme. La face réfléchissante unique 84 du miroir est appliquée suivant l'hypoténuse vers l'intérieur du prisme. Le miroir est réalisé dans un verre de type BK7 et le revêtement réfléchissant est un diélectrique résistant au flux utilisé.

Ainsi, comme représenté sur les figures 6A et 6B, pour un angle de basculement inférieur à 45°, le faisceau laser subit, au travers du prisme, une déviation suivant un chemin optique analogue à celui des figures 4A et 4B. Lorsque l'angle de basculement du prisme est supérieur à l'angle limite représenté sur la figure 6C, le faisceau laser pénétrant par la face d'entrée du prisme sort du prisme par l'hypoténuse, se réfléchit sur le miroir et entre à nouveau dans le prisme par l'hypoténuse, avant de ressortir par la face de sortie. Pour de tels angles, le faisceau subit une déviation d'un angle supérieur à 90° permettant le traitement du col de la bouteille.

Sur les figures 7A à 7D, est représentée encore une variante de l'organe de réflexion 42. Celui-ci comporte un prisme 90 sur l'hypoténuse duquel est disposé un miroir 92. Contrairement au mode de réalisation des figures 6A à 6C, la face réfléchissante 94 du miroir est opposée au prisme 90.

Comme représenté sur les figures 7A à 7B, pour un angle de basculement inférieur à 45°, le trajet optique du faisceau laser est analogue à celui des figures 4A et 4B.

Au contraire, afin d'assurer un angle de déviation du faisceau laser supérieur à 90°, le prisme est basculé en sens inverse, c'est-à-dire suivant le sens de la flèche F7 des figures 7C et 7D d'un angle supérieur à 45°, de sorte que le faisceau laser est dévié non pas par le prisme mais par la face réfléchissante 94 du miroir sur laquelle vient se réfléchir le rayon incident.

La variante de réalisation de l'organe de déviation optique représentée sur les figures 8A à 8D reprend les mêmes constituants que l'organe de déviation optique des figures 7A à 7D. Toutefois, une lame mince par exemple en silice fondue (BK7) est appliquée sur la face réfléchissante 94 du miroir afin d'assurer une protection de celui-ci. Une telle protection peut être étendue à toutes les faces de l'organe optique.

Suivant encore une autre variante non représentée, l'organe de déviation optique comporte un simple miroir articulé autour l'axe 44.

Avantageusement, afin d'améliorer le recouvrement des surfaces successivement traitées suivant un parcours généralement en hélice, un diaphragme de section carrée est disposé entre le laser et l'organe de déviation optique 42. On conçoit que la section carrée du faisceau laser facilite le recollement entre les spires successives de l'hélice.

A titre d'exemple, les paramètres suivants sont satisfaisants afin d'assurer le traitement de la surface interne de bouteilles en acier et en alliage léger.
- Pour une bouteille en acier :
   . fluence : 2 J/cm²
   . durée d'impulsion : 15 ns
   . fréquence : 30 Hz
   . taux de recouvrement : 10
   . pression : - 100 mb
   . débits azote : 0,4 m³/h (par la buse latérale 58) et 1,2 m³/h (par la conduite 54)
- Pour une bouteille en alliage léger :
   . fluence : 1,3 J/cm²
   . durée d'impulsion : 15 ns
   . fréquence : 30 Hz
   . taux de recouvrement : 10
   . pression : -100 mb
   . débits azote : 0,4 m³/h (par la buse 56) et 1,2 m³/h ( par la conduite 54)

Une inspection visuelle des surfaces traitées selon l'invention montre l'efficacité du traitement. Ces surfaces sont en effet exemptes de rouille et ont un aspect lisse.

Les essais effectués montrent que le traitement selon l'invention sur des surfaces d'aluminium et d'acier se traduit par une ablation des irrégularités en saillie avec un effet thermique conjoint.

Les figures 9A et 9B montrent les états de surface obtenus pour les surfaces internes de bouteilles dans le cas d'un acier rouillé non traité pour la figure 9A et dans le cas d'un acier nettoyé par un traitement selon l'invention dans le cas de la figure 9B. La longueur de chaque cliché correspond à 90 microns.

On constate, sur la figure 9A, une surface très irrégulière dont l'aire de la surface développée est très importante. Au contraire, dans le cas de la figure 9B, la surface de l'acier traité est plus régulière.

Les conséquences du traitement sont les suivantes :
- élimination des impuretés superficielles accumulées lors des utilisations ou des stockages des gaz notamment C, P, Pb, et N pour l'aluminium ainsi que Ca et à un degré moindre Si pour les aciers ;
- élimination des fonctions hydroxydes et hydrocarbures sur les surfaces en acier; et
- réduction de la couche d'oxyde après traitement.

Sur l'échantillon de la figure 9B, la couche d'oxyde a été entièrement pulvérisée et laisse apparaître une surface totalement lissée. Les mesures de rugosité (effectuées avec un appareil Dektak 3030ST) faites sur des échantillons prélevés sur le corps cylindrique de bouteilles traitées ont montré une amélioration d'un facteur 2 quel que soit le type de matières utilisées pour la bouteille (acier ou aluminium).

Le traitement selon l'invention lisse la surface et élimine les défauts de surface à une échelle inférieure au micromètre. Cette amélioration de l'état de surface a une échelle submicrométrique n'a pu être mise en évidence à cause de la faible résolution des rugosimètres actuellement disponibles.

De plus, une surface non traitée et une surface ayant subi un traitement selon l'invention ont été soumises à l'attaque de l'acide nitrique. Les échantillons traités sont attaqués sur quelques sites privilégiés alors que dans le cas des échantillons non traités, l'attaque est plus homogène sur l'ensemble de la surface. De plus, la cinétique de corrosion a été nettement ralentie dans le cas de la surface traitée.

Ainsi, le traitement de surface selon l'invention présente des propriétés de nettoyage, de lissage et de passivation des surfaces. En particulier, le nombre departicules résiduelles est inférieur à 10 particules de diamètre supérieure à 0,2 micron dans un volume de 27 litres.

Un tel traitement est particulièrement adapté pour des bouteilles destinées au transport et au stockage de gaz ultrapurs, de mélanges de calibration, ou de gaz spéciaux pour l'industrie des semi-conducteurs.

Par ailleurs, en variante, il est prévu, à l'extrémité de la canne pénétrant dans la bouteille, des moyens de projection d'un amalgame de métaux nobles au point de focalisation du laser très énergétique. Ainsi, lors du balayage de la surface interne de la bouteille, un alliage de surface est déposé, procurant à la bouteille de bonnes propriétés de résistance à la corrosion.

Le procédé de traitement décrit ici, mettant en oeuvre deux phases de traitement successives, une première produisant une pulvérisation sous l'action d'un choc non thermique, suivie d'une seconde produisant un effet thermique conduisant la refusion superficielle peut être mis en oeuvre par tous moyens appropriés et notamment pour d'autres moyens qu'un organe optique de déviation d'un faisceau laser.

## Revendications

1. Procédé de traitement de la surface interne d'une bouteille de gaz, caractérisé en ce qu'il comporte les étapes suivantes :
a) on introduit un faisceau laser de traitement incident à l'intérieur d'une bouteille au travers de son goulot, sensiblement suivant l'axe de la bouteille ;
b) on dévie le faisceau laser dans la bouteille vers la surface interne de la bouteille;
c) on provoque une rotation relative entre la bouteille et le faisceau laser dévié sensiblement autour de l'axe de la bouteille ; et
d) on provoque un déplacement relatif entre la bouteille et le faisceau laser dévié afin de balayer l'essentiel de la surface interne de la bouteille avec le faisceau laser dévié.

2. Procédé selon la revendication 1, caractérisé en ce que, à l'étape d) de déplacement relatif entre la bouteille et le faisceau laser, on effectue deux balayages successifs de l'essentiel de la surface interne de la bouteille, le premier balayage par le faisceau laser produisant une pulvérisation de la couche superficielle de la surface interne de la bouteille sous l'action d'une onde de choc non thermique, suivi d'un second balayage par le faisceau laser produisant un effet thermique à la surface de la bouteille, conduisant à une refusion superficielle de celle-ci.

3. Procédé selon la revendication 1 ou 2, caractérisé en ce que le déplacement relatif comporte un déplacement relatif en translation du faisceau laser dévié par rapport à la bouteille sensiblement suivant l'axe de la bouteille.

4. Procédé selon l'une quelconque des revendications précédentes, caractérisé en ce que le déplacement relatif comporte une modification de l'angle de déviation du faisceau laser dévié par rapport à l'axe de la bouteille.

5. Procédé selon l'une quelconque des revendications précédentes, caractérisé en ce que l'on procède à l'injection d'un gaz de nettoyage à l'intérieur de la bouteille lors du balayage de sa surface interne par le faisceau laser dévié.

6. Procédé selon la revendication 5, caractérisé en ce que l'on aspire en continu le gaz de nettoyage injecté à l'intérieur de la bouteille.

7. Procédé selon l'une quelconque des revendications précédentes, caractérisé en ce que l'on projette au point d'impact du faisceau laser dévié sur la bouteille un amalgame de métaux de protection.

8. Bouteille de gaz, caractérisée en ce qu'elle comporte une surface interne traitée par le procédé selon l'une quelconque des revendications 1 à 7.

9. Dispositif de traitement de la surface interne d'une bouteille de gaz, caractérisé en ce qu'il comporte :
a) des moyens (32) d'introduction d'un faisceau laser incident à l'intérieur d'une bouteille au travers de son goulot, sensiblement suivant l'axe de la bouteille ;
b) des moyens (38) de déviation du faisceau laser dans la bouteille vers la surface interne de la bouteille ;
c) des moyens (14) d'établissement d'une rotation relative entre la bouteille et le faisceau laser dévié sensiblement autour de l'axe de la bouteille ; et
d) des moyens (22, 38) de déplacement relatif entre la bouteille et le faisceau laser dévié afin de balayer l'essentiel de la surface interne de la bouteille avec le faisceau laser dévié.

10. Dispositif selon la revendication 9, caractérisé en ce qu'il comporte des moyens pour effectuer, lors du déplacement relatif entre la bouteille et le faisceau laser, deux balayages successifs de l'essentiel de la surface interne de la bouteille, un premier balayage par le faisceau laser produisant une pulvérisation de la couche superficielle de la surface interne de la bouteille sous l'action d'une onde de choc non thermique, suivi d'un second balayage par le faisceau laser produisant un effet thermique à la surface de la bouteille, conduisant à une refusion superficielle de celle-ci.

11. Dispositif selon la revendication 10, caractérisé en ce que lesdits moyens de déplacement relatif comportent des moyens (22) de déplacement relatif en translation du faisceau laser dévié par rapport à la bouteille sensiblement suivant l'axe de la bouteille.

12. Dispositif selon la revendication 10 ou 11, caractérisé en ce que lesdits moyens (22, 38) de déplacement relatif comportent des moyens (42) de modification de l'angle de déviation du faisceau laser dévié par rapport à l'axe de la bouteille.

13. Dispositif selon la revendication 12, caractérisé en ce que les moyens (42) de modification de l'angle de déviation du faisceau laser comporte un prisme (43, 80, 90) articulé autour d'un axe sensiblement perpendiculaire à l'axe de la bouteille, lequel prisme (43, 80, 90) est disposé pour recevoir le faisceau incident par une face d'entrée (60) et renvoyer le faisceau dévié par une face de sortie (62).

14. Dispositif selon la revendication 13, caractérisé en ce que le prisme (43) est à base triangulaire, et sa troisième face (64), complémentaire aux faces d'entrée et de sortie du faisceau laser, comporte un revêtement à fort coefficient de réflexion.

15. Dispositif selon la revendication 13, caractérisé en ce que le prisme (80) est à base triangulaire, et sa troisième face, complémentaire aux faces d'entrée et de sortie du faisceau laser, est accouplée à un miroir (82), dont la face réfléchissante (84) est dirigée vers l'intérieur du prisme (80).

16. Dispositif selon la revendication 13 ou 14, caractérisé en ce que le prisme (90) est à base triangulaire, et sa troisième face, complémentaire aux faces d'entrée et de sortie du faisceau laser, est accouplée à un miroir (92), dont la face réfléchissante (92) est dirigée vers l'extérieur du prisme (90).

17. Dispositif selon l'une quelconque des revendications 9 à 16, caractérisé en ce qu'il comporte des moyens (40, 54, 56, 58) d'injection d'un gaz de nettoyage à l'intérieur de la bouteille lors du balayage de sa surface interne par le faisceau laser dévié.

18. Dispositif selon la revendication 17, caractérisé en ce qu'il comporte des moyens (40, 50, 52) d'aspiration en continu du gaz de nettoyage injecté à l'intérieur de la bouteille.

19. Dispositif selon l'une quelconque des revendications 9 à 18, caractérisé en ce qu'il comporte des moyens de projection d'un amalgame de métaux de protection au point d'impact du faisceau laser dévié sur la bouteille.
